# EUROPÄISCHE PATENTSCHRIFT

(11) **EP 0 953 667 B1**
(45) Veröffentlichungstag und Bekanntmachung des Hinweises auf die Patenterteilung: **01.10.2003**
(21) Anmeldenummer: 99106975.8
(22) Anmeldetag: 09.04.1999
(51) Int. Cl.: D06C 7/02, D06C 5/00

(54) **Verfahren und Vorrichtung zum Behandeln schlauchförmiger Maschenware**
Method and device for treating tubular knitwear
Procédé et dispositif pour le traitement de tricots tubulaires

(30) Priorität: 29.04.1998 DE 19819051; 22.03.1999 DE 19912754
(43) Veröffentlichungstag der Anmeldung: 03.11.1999
(73) Patentinhaber: LINDAUER DORNIER GESELLSCHAFT M.B.H, 88129 Lindau (DE)
(72) Erfinder: Strudel,Werner, 88048 Friedrichshafen 1 (DE); Hostenkamp,Oliver, 88131 Lindau (DE); Euscher,Günter, 88138 Sigmarszell (DE)

(56) Entgegenhaltungen:
- DE-A- 2 331 340
- DE-C- 19 739 834
- DATABASE WPI Section Ch, Week 198108 Derwent Publications Ltd., London, GB; Class F06, AN 1981-12983D XP002140893 & JP 50 014893 A (TORAY IND. INC.), 17. Februar 1975 (1975-02-17)

## Beschreibung

Die Erfindung betrifft ein Verfahren und eine Vorrichtung zum Behandeln schlauchförmiger Maschenware, die aus einem Anteil natürlicher Fasern und aus einem Anteil elastomerer Fasem besteht.

SchlauchfÖrmige Maschenware, die aus den vorstehend genannten Fasermaterialien hergestellt ist, wird in einem Behandlungsprozess vorgespannt und in einer gewünschten Breite thermofixiert.
Ideal ist eine Therrnofixierung im etwa halben Ausspannbereich der schlauchförmigen Rohware. Durch die Einstellung des Breiten- und Längszugs dieser Rohware kann mittels geeigneter Vorrichtungen die gewünschte Warenbreite und das gewünschte Quadratmetergewicht exakt vorgegeben werden.
Zum Fixieren der schlauchförmigen Rohware war es bisher notwendig, diese Rohware aufzuschneiden, in einem Spannrahmen flach zu spännen und in einer Thermofixiereinheit zu fixieren. Die Thermofixierung erfolgt im plastischen Bereich des Elastomermaterials bei ca. 170 bis 190°C und bei einer Einwirkdauer von 20 bis 40 Sekunden. Anschließend wird die Warenbahn für die weitere Verarbeitung, z.B. den Färbeprozess, wieder zu einem Schlauch zusammengenäht, um das Einrollen der Warenkanten und ein damit verbundenes ungleichmäßiges Einfärben zu vermeiden.
Vor dem Thermofixieren erfolgt in der Regel ein Relaxieren. Das Relaxieren dient zum Erhalt eines gleichmäßigen Warenbildes der Maschenware.
Das Relaxieren erfolgt durch Wärmebehandlung bei 100 bis 110°C.
Das bisherige Thermofixieren war aufgrund des Aufschneidens und wieder Zusammennähens der Schlauchware kostenaufwendig und zog einen entsprechenden Materialausschuss nach sich.

In der früheren europäischen Patentanmeldung EP 0 902 116 A2 (Stand der Technik gemäß Art. 54(3) EPÜ) ist ein Verfahren zum Thermofixieren elastischer schlauchförmiger Textilware beschrieben, welche Textilware einen Anteil von natürlichen Fasern und einen Anteil von synthetischen Fasern besitzt. Beim Thermofixieren durchläuft die Ware wenigstens eine Grundbehandlungsstufe in gedehntem Zustand. Der Grundbehandlungsstufe ist eine Behandlungsstufe mit gedₑhnter Warenführung vorgeschaltet, in der die Ware zunächst mindestens auf die Erweichungstemperatur des synthetischen Faseranteils erwärmt und nachfolgend schockartig auf eine Temperatur unterhalb des für den Einsatzzweck der Ware vorgesehenen Temperaturbereiches gekühlt wird.

Ferner ist aus der DE-OS 23 31 340 ein Verfahren und eine Vorrichtung zur Wärmebehandlung bekannt, mit dem bzw. der eine Wärmebehandlung von z.B. schlauchformigem Tuch oder Gewebe, insbesondere schlauchförmig gestrickter bzw. gewirkter Ware erfolgt, welche Ware auch aus synthetischen Fasern bestehen kann.
Die Wärmebehandlung der schlauchförmigen Ware ist dabei dadurch gekennzeichnet, dass die Schlauchware kontinuierlich bei gleichzeitiger Ausweitung derselben in einem ersten Schritt durch eine Wärmebehandlungszone geführt und dabei erwärmter Luft ausgesetzt wird und in einem zweiten Schritt wird die Schlauchware mit Kühlluft behandelt.
Als Vorrichtung zur Durchführung der Warenbehandlung ist eine Spreizanordnung zum Ausweiten der Schlauchware vorgesehen, wobei sich die Spreizanordnung längs der Warenbehandlungskammer und durch die Eingangs- und Ausgangsöffnung erstreckt.
Nach der Ausgangsöffnung der Wärmebehandlungskammer ist eine Kühleinrichtung vorgesehen, durch welche die Schlauchware ebenfalls kontinuierlich hindurchgeführt wird, bis diese schließlich gestapelt oder in Schichten abgelegt wird.
Der vorstehend genannte, einschlägige Stand der Technik offenbart nicht, bei welchen Temperatur- und Geschwindigkeitsparametern schlauchförmige Maschenware mit einem Anteil natürlicher Fasern und mit einem Anteil elastomerer Fasern einem aus dem Relaxieren und dem Fixieren als Arbeitsschritte zur Wärmebehandlung und dem Arbeitsschritt Abkühlen unterzogen wird, um eine schlauchförmige, elastische Maschenware als Endprodukt zu erzielen.

Der Erfindung liegt die Aufgabe zugrunde, ein Verfahren und eine Vorrichtung zum Behandeln elastomerhaltiger schlauchförmiger Maschenware zu schaffen, durch welches eine elastische Maschenware als Endprodukt erreicht wird.

Gelöst wird diese Aufgabe verfahrensgemäß durch die kennzeichnenden Merkmale des Patentanspruchs 1 sowie vorrichtungsgemäß durch die kennzeichnenden Merkmale des Patentanspruchs 14.

In einer bevorzugten Ausgestaltung der Erfindung gemäß dem Patentanspruch 1 ist vorgesehen, dass die Maschenware unmittelbar vor dem Thermofixieren kontinuierlich mit einer Transportgeschwindigkeit v₁ in einer Relaxierkammer geführt wird, die eine Temperatur T₁ besitzt, die unter der Erweichungstemperatur T₀ des elastomeren Fasermaterials liegt. Die Relaxierkammer ist auch in Bezug auf die Breiten- und Längendehnung der Maschenware ähnlich aufgebaut wie eine Thermofixierkammer, mit dem Unterschied, dass die Beheizung der Relaxierkammer vorzugsweise durch Dampf erfolgt, und für das Relaxieren nur Temperaturen T₁ zwischen 80°C und 110°C bei einer Transportgeschwindigkeit v₁ von vorzugsweise kleiner als 18 m/min benötigt werden. Eine elektrisch-, gas- oder ölbetriebene Heizung ist jedoch ebenso möglich.
Das Thermofixieren der relaxierten Maschenware erfolgt bei einer Temperatur T₂ und einer zweiten Transportgeschwindigkeit v₂, die größer ist, als die Transportgeschwindigkeit v₁.
Nach dem Thermofixieren wird die Maschenware bei einer Transportgeschwindigkeit von wenigstens v₂ auf eine Temperatur T abgekühlt, die unterhalb der Erweichungstemperatur T₀ des elastomeren Fasermaterials liegt.

Die Relaxierkammer und die Thermofixierkammer können direkt ineinander übergehen oder aber durch eine Zwischenkammer voneinander getrennt sein.

Nach dem Patentanspruch 1 kann ferner erfindungsgemäß vorgesehen sein, dass die schlauchförmige Maschenware kontinuierlich einer Thermofixierkammer zugeführt wird, die Thermofixierkammer bei einer Temperatur T₃ durchläuft und dabei durch geeignete Einrichtungen in ihrer Länge und Breite gedehnt wird. Die Temperatur T₃ in der Thermofixierkammer ist dabei größer als 200°C und die Transportgeschwindigkeit v₂ der Schlauchware ist größer als 18 m/min.
Nach dem Thermofixieren durchläuft die Maschenware den Verfahrensschritt c) von Patentanspruch 1.

Das erfindungsgemäße Verfahren bietet den Vorteil, dass die schlauchförmige Maschenware direkt, d.h. unter Vermeidung des vorgenannten Aufschneidens und Wiederzusammennähens, als schlauchförmige Maschenware verarbeitet werden kann und dass durch die angewandten hohen Fixiertemperaturen eine hohe Transportgeschwindigkeit v₂ beim Thermofixieren erreicht wird.

Die Breitendehnung der Maschenware erfolgt durch Rundbreithalter, wogegen die Längendehnung durch in ihrer Geschwindigkeit unabhängig regelbare, oberhalb (stromaufwärts) und unterhalb (stromabwärts) des Rundbreithalters angeordnete, drehangetriebene Walzenanordnungen erfolgt.

Das Aufheizen der Thermofixierkammer wird z.B. durch Einblasen eines hochtemperierten Mediums erreicht, wobei die Temperatur des Mediums, z.B. Luft, vor dem Einblasen durch eine elektrisch-, gas- oder ölbetriebene Heizvorrichtung erreicht wird.

Nach dem Fixieren wird die schlauchförmige Maschenware im nahezu rundausgebreiteten und im längsgedehnten Zustand in einer Kühlkammer auf eine Temperatur T abgekühlt, die unterhalb der Erweichungstemperatur T₀ des elastomeren Fasermaterials liegt, um die Maschenware in der vorgegebenen Breite und Länge zu fixieren; daraufhin wird die fixierte Maschenware aus der Anlage herausgeführt.

Im weiteren wird die Erfindung anhand mehrerer Ausführungsbeispiele unter Bezugnahme auf die Zeichnungsfiguren näher erläutert. Aus den Ausführungsbeispielen gehen weitere Merkmale und Vorteile der Erfindung hervor. Es zeigen:
- Figur 1:: eine teilweise im Schnitt dargestellte Heizkammer einer ersten Ausführungsform der Relaxier- und Thermofixierkammer mit gasbetriebener Heizung in der Seitenansicht;
- Figur 2:: eine Schnittdarstellung der Relaxier- und Thermofixierkammer gem. Figur 1 in der Vorderansicht;
- Figur 3:: eine Schnittdarstellung nach der Linie II in Figur 2;
- Figur 4:: die Draufsicht der Relaxier- und Thermofixierkammer gem. Figur 2;
- Figur 5:: eine gegenüber Figur 2 abgewandelte Ausführungsform mit direkt ineinander übergehenden Relaxier- und Thermofixierkammem;
- Figur 6:: eine gegenüber Figur 2 abgewandelte Ausführungsform mit elektrischer Heizung;
- Figur 7:: eine Schnittdarstellung der Anlage mit einer Relaxier- und Fixierkammer in der Vorderansicht und mit einem der Relaxierkammer vorgeschalteten Dämpfer und
- Figur 8:: eine weitere Schnittdarstellung der Anlage mit einer Relaxier- und Fixierkammer in der Vorderansicht mit Mitteln zur Dampfzuführung in der Relaxierkammer.

Wie in der Figur 1 ersichtlich ist, wird die schlauchförmige Maschenware 2 von einem Warenstapel 1 entnommen und über einen sogenannten Einlassbreithalter 3 gerührt, der die Maschenware 2 glättet. Die Maschenware läuft daraufhin über eine Umlenkwalze 4 und wird von einer Einlauf-Walzenanordnung 5 mit drehangetriebenen Walzen erfasst, die die Maschenware 2 zu einer Relaxierkammer 7 weitertransportiert.

Die Relaxierkammer 7 ist rundum isoliert und mit einer abgedichteten Einlassöffnung 6 versehen. Die Relaxierkammer 7 dient dem Relaxieren und Vorheizen der schlauchförmigen Maschenware 2. Die Breitendehnung, d.h. das sogenannte Rundausbreiten der Maschenware 2 wird durch einen an sich bekannten Rundbreithalter 9 vorgenommen, der mittels entsprechender Fixierwalzen 8 und 11 in der Relaxierkammer 7 angeordnet und gelagert ist. Der Rundbreithalter 9 besitz in bekannter Weise auf seinem Umfang eine Mehrzahl von Rollensegmenten 10. Je nach dem gewählten Maß der radialen Spreizung der Spreizarme mit den daran angeordneten Rollensegmenten 10 wird ein Rundausbreiten der Maschenware erzielt.

Als Heizung für die Relaxierkammer 7 kommt eine Dampf-Direktheizung zum Einsatz, wobei der Dampf über ein Dampfrohr 12, das eine Vielzahl von Austrittsöffnungen aufweist, in die Relaxierkammer 7 mündet. Der Dampf bringt außer der benötigten Wärme T₁ von 80°C bis 110°C auch eine gewünschte Feuchtigkeit zum Relaxieren mit.

Gemäß Figur 2 ist stromabwärts nach dem Rundbreithalter und außerhalb der Relaxierkammer 7 in einer Zwischenkammer 14 eine Abzugs-Walzenanordnung 15 mit mehreren Abzugswalzen angeordnet, von denen wenigstens eine Abzugswalze einen nicht dargestellten Drehantrieb besitzt. Die Drehgeschwindigkeit der Einlauf- und Abzugs-Walzenanordnungen 5 bzw. 15 sind stufenlos steuer- bzw. regelbar und in ihrer Rotationsgeschwindigkeit relativ zueinander veränderbar, um eine berechnete Längsspannung in der schlauchförmigen Maschenware 2 aufbauen zu können.

Die relaxierte Maschenware 2 verlässt die Relaxierkammer 7 durch eine Auslassöffnung 13 und gelangt in die Zwischenkammer 14, in der die Abzugswatzenanordnung 15 und eine der Abzugswalzenanordnung 15 nachgeordnete Einlauf-Walzenanordnung 16 positioniert ist. Nachdem die Maschenware 2 die Einlauf-Walzenanordnung 16 verlassen hat, gelangt die Maschenware 2 in die Thermofixierkammer 18.
Die Thermofixierkammer 18 ist ebenfalls rundum isoliert und besitzt oben und unten eine etwa runde Einlass- bzw. Auslassöffnung 21;22 zum Zuführen bzw. Abziehen der Maschenware 2. Innerhalb der Kammer 18 ist ein an sich bekannter Rundbreithalter 19 angeordnet, dessen unteres Ende durch die Öffnung 21 und dessen oberes Ende durch die Öffnung 22 hindurchragt, wobei auch die zugehörigen unteren und oberen Fixierwalzen 17, 23 außerhalb der Thermofixierkammer 18 angebracht sind. Direkt über der Einlassöffnung 21 ist in der Thermofixierkammer 18 eine Runddüse 29 angebracht, durch die Heissluft mit einer Temperatur T₃ in die Kammer 18 strömt. Die Heissluft wirkt wie eine Luftschleuse und "dichtet" die Kammer 18 nach außen ab. Bei kleinen Warendurchmessem können zusätzliche Abdeckbleche (nicht dargestellt) angebracht sein. Die eingeblasene Heissluft wird von einer in einem äußeren Luftschacht 30 eingebauten Heizvorrichtung 24 erzeugt. Dabei wird die Luft z.B. mittels einer direkten Gasheizung 25 auf die Temperatur T₃ von 200°C bis 250°C erhitzt. Die Heissluft wird von einem Gebläse 28 zur Runddüse 29 transportiert und in den Raum 18a der Kammer 18 eingeblasen. Die "verbrauchte" Heissluft wird durch einen Luftschacht 30 oder durch eine nicht dargestellte Abluftringdüse und den Abluftschacht 30 abgesaugt und im Kreislauf zurück zur Gasheizung 25 geführt. Vor der Gasheizung 25 ist vorzugsweise ein Staubfilter vorgesehen. Am oberen Ende der Thermofixierkammer 18 führt eine Auslassöffnung 22 in den Raum 31 a einer Kühlkammer 31.

In der Zwischenkammer 14 und im Auslassbereich der Kühlkammer 31 ist eine Einlauf-Walzenanordnung 16 bzw. eine Abzugs-Walzenanordnung 35 positioniert. Die beiden Walzenanordnungen 16, 35 besitzen wenigstens jeweils einen nicht dargestellten Drehantrieb, deren Geschwindigkeiten unabhängig voneinander einstellbar und regelbar sind.
In Kombination mit den Drehantrieben der Walzenanordnungen 16, 35 und dem Verstellantrieb zur radialen Verstellung der Rollensegmente 20 des Rundbreithalters 19 sind verschiedene Längs- und Breitenspannungen der Maschenware 2 erreichbar.

In der Kühlkammer 31 ist direkt über der unteren Öffnung 22, durch die der Rundbreithalter 19 hindurchgeführt ist, eine Runddüse 33 angebracht, durch die Kaltluft mit einer Temperatur T, die unterhalb der Erweichungstemperatur T₀ des elastomeren Fasermaterials liegt, von außen über ein Gebläse 32 angesaugt und auf die Ware geblasen wird. Diese Runddüse 33 wirkt ebenfalls wie eine Luftschleuse hin zur Thermofixierkammer 18. Über der Luftdüse 33 steht das obere Ende des Rundbreithalters 19 mit den Fixierwalzen 23. Die "verbrauchte" Kaltluft verlässt die Kühlkammer 31 über einen Abluftschacht 34.

Die abgekühlte Maschenware wird von einer im Ausgangsbereich der Kühlkammer 31 angeordneten Abzugs-Walzenanordnung 35 mit nicht dargestelltem Drehantrieb erfasst und flach ausgebreitet in Richtung eines Faltenlegers 36 weitertransportiert. Der Drehantrieb der Abzugswalzenanordnung 35 ist stufenlos regelbar. Femer ist der Antrieb der Abzugswalzenanordnung 35 zum Antrieb der unteren Einlauf-Walzenanordnung 16, die vor der Thermofixierkammer 18 angeordnet ist, in der Drehgeschwindigkeit relativ veränderbar, um die berechnete Längsdehnung in der Maschenware zu erreichen.

Im sogenannten Auslassfeld der Anlage ist ein Faltenleger 36 angebracht, der die Maschenware 2 zu einem Warenstapel 37 aufstapelt.

Mit der beschriebenen Therrnofixiervorrichtung, deren Rundbreithalter eine Wirklänge von etwa 3 m besitzt, ist bei einer angenommenen Fixierdauer von 7 Sekunden eine Warendurchlauf-Geschwindigkeit oder Transportgeschwindigkeit (v) von 25 m/min erreichbar.

Die Schnittdarstellung in Figur 3 zeigt nochmals die Anordnung und Formgebung der Runddüse 29, die ringförmig um den Rundbreithalter 19 der Thermofixierkammer 18 angeordnet ist. Die Runddüse 29 wird durch das außerhalb der Thermofixierkammer 18 angeordnete Gebläse 28 mit Heissluft versorgt.
Deutlich erkennt man auch in der Relaxierkammer 7 die Rollensegmente 10 des Rundbreithalters 9, die radial nach außen spreizbar gelagert sind, so dass eine einstellbare Breitendehnung der über den Rundbreithalter 9 laufenden Maschenware 2 möglich ist.

In Figur 4 ist eine Draufsicht auf die Relaxier- und Thermofixiervorrichtung dargestellt. Mit den dargestellten Pfeilrichtungen wird der Weg gezeigt, den die Maschenware durch die Vorrichtung nimmt. Die Maschenware tritt im Bereich der Umlenkwalze 4 in die Vorrichtung ein, wird daraufhin durch die Einlauf-Walzenanordnung 5 in die Relaxierkammer 7 transportiert, durchläuft nachfolgend die Relaxierkammer 7 und die Thermofixierkammer 18 und verlässt schließlich die Vorrichtung über die drehangetriebene Abzugs-Walzenanordnung 35 in Richtung des Faltenlegers 36. Femer ist schematisch die Gasversorgung 26 für die Gasheizung 25 dargestellt, wobei das Gas über ein Gebläse und eine Rohrleitung zum Brenner der Gasheizung 25 gefördert wird (siehe auch Figur 1).

Die in Figur 5 dargestellte Anordnung entspricht im wesentlichen der Anordnung von Figur 2. Der wesentliche Unterschied zur Anordnung gemäß Figur 2 besteht in der Ausbildung der Relaxierkammer 7. Hier ist keine Zwischenkammer 14 vorhanden, wie es in Figur 2 dargestellt ist, sondern das gesamte Volumen wird durch die Relaxierkammer 7 ausgefüllt. Auch die unteren Fixierwalzen 11 und 17 der Rundbreithalter 9 und 19 sowie die Abzugs-Walzenanordnung 15 der Relaxierkammer und die Einlauf-Walzenanordnung 16 der Thermofixierkammer sind innerhalb der Relaxierkammer 7 angeordnet. Vorteil dieser Anordnung gegenüber der aus Figur 2 ist ein geringerer Wärmeverlust zwischen der Relaxierkammer 7 und der Thermofixierkammer 18.

Die in Figur 6 gezeigte Anordnung entspricht im wesentlichen der in Figur 2 dargestellten Anordnung. Der Unterschied liegt in der Art der Heizung, die nun nicht als Gasheizung, sondem als Elektroheizung 40 ausgebildet ist. Von Vorteil ist, dass die Elektroheizung 40 eine größere Betriebssicherheit und eine bessere Wartungsfreundlichkeit gegenüber einer Gasheizung besitzt.
Femer ist von Vorteil, dass die Relaxierkammer und die Thermofixierkammer als kompakte Maschineneinheit (Anlage) oder als Einzelmaschinen getrennt voneinander ausgeführt und eingesetzt werden können.

Die Figur 7 zeigt eine verbesserte Vorrichtung zum Behandeln schlauchförmiger Maschenware.
In der Relaxierkammer 7 wird auf einen relativ kostenintensiven Rundbreithalter verzichtet. Statt dessen ist die Relaxierkammer 7 mit mehreren voneinander beabstandet angeordneten Umlenkelementen 7a, z.B. in Form von Walzen ausgerüstet, über die die Schlauchware 2 in flach ausgebreiteter Form geführt wird. Der Relaxierkammer 7 ist eine an sich bekannte Einrichtung 41 zum Beaufschlagen der Ware 2 mit Dampf vorgeschaltet, wodurch die Ware 2 in flach ausgebreitetem Zustand erstmals entspannt wird.
Über eine in der Wand der Relaxierkammer 7 vorhandene Warendurchführung 7b gelangt die Ware 2 in die Relaxierkammer 7, in der diese bei mehrfachem Umlenken über eine Anordnung von sogenannten Abzugswalzen 15 geführt wird und schließlich in die Thennofixierkammer 18 gelangt.
Die Relaxierkammer 7 ist, wie in Figur 5 dargestellt, etwa L-formig ausgebildet. An dem waagerecht ausgebildeten Abschnitt der Relaxierkammer schließt sich stromaufwärts in Transportrichtung 42 der Schlauchware 2 die Thermofixierkammer 18 an. Das untere Ende des in die Relaxierkammer 7 ragenden Rundbreithalters 19 öffnet die flach ausgebreitete Schlauchware 2; wodurch die Schlauchware in nahezu rund ausgebreiteter Form durch die Thermofixierkammer 7 in vorbeschriebener Weise gezogen wird.

Es sei noch erwähnt, dass die Relaxierkammer 7, von der Thermₗofixierkammer 18 ausgehend, über einen Kanal 18b mit Drosselklappe 18b' und über die Warendurchfllhrung 18c im Boden der Thermofixierkammer 18 mit Heissluft versorgt wird.

Figur 8 zeigt eine verbesserte Vorrichtung zum Behandeln schlauchförmiger Maschenware. Auch hier wird in der Relaxierkammer 7 auf einen relativ kostenintensiven Rundbreithalter verzichtet. Ebenso wird auf eine der Relaxierkammer 7 vorgeschaltete Einrichtung zum Dämpfen der flach ausgebreiteten Schlauchware 2 verzichtet. Das Dämpfen der Ware 2 erfolgt statt dessen in der Relaxierkammer 7, die über Rohre 12 mit Heissdampf versorgt wird.
Die mehrfach in der Relaxierkammer 7 umgelenkte Maschenware 2 gelängt nach dem Relaxieren in eine von der Relaxierkammer 7 getrennt angeordnete Vorheizkammer 43, in der eine drehangetriebene Abzugswalzenanordnung 15 angeordnet ist. Die Maschenware 2 wird durch die Anordnung 15 geführt und von einem in der Vorheizkammer 43 abgestützten Rundbreithalter 19 geöffnet und in nahezu rund ausgebreiteter Form in die nach der Vorheizkammer 43 angeordnete Thermofixierkammer 18 geführt.

Die Vorheizkammer 43 wird entweder über die Warendurchmhnmg 18c oder über eine eigenständige Heizeinrichtung beheizt.

### Zeichnungslegende

- 1: Warenstapel
- 2: Maschenware
- 3: Einlassbreithalter
- 4: Umlenkwalze
- 5: Einlauf-Walzenanordnung
- 6: Einlassöffnung
- 7: Relaxierkammer
- 7a: Umlenkelement
- 7b: Warendurchführung
- 8: Fixierwalzen
- 9: Rundbreithalter.
- 10: Rollensegmente
- 11: Fixierwalzen
- 12: Dampfrohr
- 13: Aüslassöffnung
- 14: Zwischenkammer
- 15: Abzugs-Walzenanordnung
- 16: Einlauf-Walzenanordnung
- 17: Fixierwälzen
- 18: Thermofixierkammer
- 18a: Raum
- 18b: Kanal
- 18b': Drosselklappe
- 18c: Warendurchführung
- 19: Rundbreithalter
- 20: Rollensegment
- 21: Einlassöffnung
- 22: Aüslassöffnung
- 23: Fixierwalzen
- 24: Heizvorrichtung
- 25: Gasheizung
- 26: Gasversorgung
- 27: Gebläse (Zuluft für Gasstrecke)
- 28: Gebläse (Heissluß)
- 29: Runddüse
- 30: Abluftschacht
- 31: Kühlkammer
- 31a: Raum
- 32: Gebläse (Kaltluft)
- 33: Runddüse
- 34: Abluftschacht
- 35: Abzugs-Walzenanordnung
- 36: Faltenleger
- 37: Warenstapel
- 38: Dampfzufuhr
- 40: Elektroheizung
- 41: Dämpfeinrichtung
- 42: Transportrichtung
- 43: Vorheizkammer

## Patentansprüche

1. Verfahren zum Behandeln schiauchförmiger Maschenware, die aus einem Anteil natürlicher Fasern und aus einem Anteil elastomerer Fasern besteht, **gekennzeichnet durch** die aufeinander folgenden Verfahrensschritte:
a) Relaxieren der Maschenware in einem im wesentlichen rundausgebreiteten Zustand unter Wärmeeinwirkung bei einer ersten Transportgeschwindigkeit (v₁), wobei die einwirkende Wärme eine Temperatur (T₁) besitzt, die unter der Erweichungstemperatur (T₀) des elastomeren Fasermaterials liegt,
b) Fixieren der relaxierten Maschenware in Breite und Länge **durch** Wärmeeinwirkung bei einer zweiten Transportgeschwindigkeit (v₂),wobei die einwirkende Wärme zumindest eine Temperatur (T₂) besitzt, die die Erweichung des elastomeren Fasermaterials bewirkt und
c) Abkühlen der in Breite und Länge thermofixierten Maschenware unter Aufrechterhaltung wenigstens der zweiten Transportgeschwindigkeit (v₂) auf eine Temperatur (T), die unterhalb der Erweichungstemperatur (T₀) des elastomeren Fasermaterials liegt.

2. Verfahren nach Anspruch 1, **dadurch gekennzeichnet, dass** das Fixieren der Maschenware durch simultanes Verstrecken der Maschenware in Durchmesser und Länge innerhalb einer Thermofixierkammer mittels eines Rundbreithalters und mit der zweiten Transportgeschwindigkeit (v₂) einer die Maschenware aus der Thermofixierkammer ziehenden, drehangetriebenen Walzenanordnung erfolgt.

3. Verfahren nach Anspruch 1, **dadurch gekennzeichnet, dass** die Relaxiertemperatur (T₁) zwischen 80 °C und 110 °C liegt.

4. Verfahren nach Anspruch 1, **dadurch gekennzeichnet, dass** die zweite Transportgeschwindigkeit (v₂) größer ist als die erste Transportgeschwindigkeit (v₁).

5. Verfahren nach Anspruch 1, **dadurch gekennzeichnet, dass** die zweite Transportgeschwindigkeit (v₂) kleiner als 18 m/min ist.

6. Verfahren nach Anspruch 1, **dadurch gekennzeichnet, dass** die Thermofixiertemperatur (T₃) bei einer zweiten Transportgeschwindigkeit (v₂) größer als 18 m/min mehr als 200 °C beträgt.

7. Verfahren nach Anspruch 1, **dadurch gekennzeichnet, dass** die Temperatur (T₂) bei einer zweiten Transportgeschwindigkeit (v₂) kleiner als 18 m/min weniger als 200 °C beträgt.

8. Verfahren nach Anspruch 1, **dadurch gekennzeichnet, dass** die Wärmeeinwirkung durch ein im wesentlichen hochtemperiertes Medium erfolgt.

9. Verfahren nach Anspruch 1, **dadurch gekennzeichnet, dass** das Abkühlen der thermofixierten Maschenware durch ein niedrigtemperiertes Medium erfolgt.

10. Verfahren nach Anspruch 1, **dadurch gekennzeichnet, dass** die Wärmeeinwirkung beim Relaxieren vorzugsweise mittels hochtemperierten Wasserdampf erfolgt.

11. Verfahren nach Anspruch 1, **dadurch gekennzeichnet, dass** die im wesentlichen rund ausgebreitete Maschenware während des Relaxierens wenigstens in ihrer Länge beeinflusst wird.

12. Verfahren nach Anspruch 1 und 2, **dadurch gekennzeichnet, dass** das im wesentlichen runde Ausbreiten der Maschenware durch einen innerhalb der Relaxier- und/oder Thermofᵢxierkammer angeordneten, an sich bekannten Rundbreithalter erfolgt.

13. Verfahren nach Anspruch 1 und 2, **dadurch gekennzeichnet, dass** die Länge der Maschenware in der Thermofixierkammer durch je eine stromabwärts und stromaufwärts des Rundbreithalters vorhandene, drehangetriebene Walzenanordnung beeinflusst wird, wobei die Drehantriebe der Walzenanordnungen in ihrer Geschwindigkeit unabhängig voneinander regelbar sind.

14. Vorrichtung zur Durchführung des Verfahrens nach Anspruch 1, **gekennzeichnet durch**
eine Relaxierkammer (7) mit einer Einlassöffnung (6) und einer Auslassöffnung (13),
einen innerhalb der Relaxierkammer (7) angeordneten Rundbreithalter (9),
eine stromaufwärts und stromabwärts des Rundbreithalters (9) angeordnete, drehangetriebene Walzenanordnung (5, 15) mit einem drehzahlregelbaren Antrieb,
eine mit der Relaxierkammer (7) verbundene Heizeinrichtung (12),
eine getrennt von der Relaxierkammer (7) vorhandene Thermofixierkammer (18) mit einer Einlassöffnung (21) und einer Auslassöffnung (22),
einen größtenteils innerhalb der Thermofixierkammer (18) angeordneten Rundbreithalter (19),
je eine stromaufwärts und stromabwärts des Rundbreithalters (19) vorhandene, drehangetriebene Walzenanordnung (16,35) mit einem drehzahlregelbaren Antrieb,
eine Heizeinrichtung (24) zum Erzeugen eines hochtemperierten Mediums und ein Gebläse (28) zum Einblasen des hochtemperierten Mediums in die Thermofixierkammer(18); und
eine nach der Auslassöffnung (22) der Thermofixierkammer (18) angeordnete Kühlkammer (31), wobei der Rundbreithalter (19) teilweise in die Kühlkammer (31) hineinragt.

15. Vorrichtung nach Anspruch 14, **dadurch gekennzeichnet, dass** zwischen der Auslassöffnung (13) der Relaxierkammer (7) und der Einlassöffnung (21) der Therrnofixierkammer (18) eine Zwischenkammer (14) angeordnet ist.

16. Vorrichtung nach Anspruch 15, **dadurch gekennzeichnet, dass** eine erste drehangetriebene Walzenanordnung (15) der Relaxierkammer (7) und eine erste drehangetriebene Walzenanordnung (16) der Thermofixierkammer (18) innerhalb der Zwischenkammer (14) angeordnet ist.

17. Vorrichtung nach Anspruch 15, **dadurch gekennzeichnet, dass** die Walzenanordnung (15) der Relaxierkammer (7) und die Walzenanordnung (16) der Thermofixierkammer (18) innerhalb der Relaxierkammer (7) angeordnet ist.

18. Vorrichtung nach Anspruch 14, **dadurch gekennzeichnet, dass** die Relaxierkammer (7) direkt in die Thermofixierkarnmer (18) übergeht.

19. Vorrichtung nach Anspruch 14, **dadurch gekennzeichnet, dass** die Heizeinrichtung (24) eine elektrisch-, gas- oder ölbetriebene Heizung (25; 40) umfasst.

## Claims

1. Method for the treatment of tubular knitted goods, which consist of a proportion of natural fibres and a proportion of elastomeric fibres, **characterised by** the successive process steps:
a) relaxation of the knitted goods in a substantially circularly expanded state under the action of heat at a first transport speed (v₁), the effective heat having a temperature (T₁) that lies below the softening temperature (T₀) of the elastomeric fibre material,
b) setting the breadth and length of the relaxed knitted goods by the action of heat at a second transport speed (v₂), the effective heat having at least a temperature (T₂) that causes softening of the elastomeric fibre material and
c) cooling the knitted goods heat-set in breadth and length, whilst maintaining at least the second transport speed (v₂), to a temperature (T), which lies below the softening temperature (T₀) of the elastomeric fibre material.

2. Method according to claim 1, **characterised in that** setting of the knitted goods is effected by simultaneous stretching of the knitted goods in diameter and length inside a heat-setting chamber by means of a circular expander and at the second transport speed (v₂) of a rotatably driven roller arrangement that draws the knitted goods from the heat-setting chamber.

3. Method according to claim 1, **characterised in that** the relaxation temperature (T₁) lies between 80°C and 110°C.

4. Method according to claim 1, **characterised in that** the second transport speed (v₂) is greater than the first transport speed (v₁).

5. Method according to claim 1, **characterised in that** the second transport speed (v₂) is less than 18 m/min.

6. Method according to claim 1, **characterised in that** the heat-setting temperature (T₃) at a second transport speed (v₂) of more than 18 m/min is more than 200°C.

7. Method according to claim 1, **characterised in that** the temperature (T₂) at a second transport speed (v₂) of less than 18 m/min is less than 200°C.

8. Method according to claim 1, **characterised in that** the action of heat is effected by a substantially high-temperature medium.

9. Method according to claim 1, **characterised in that** cooling of the heat-set knitted goods is effected by a low-temperature medium.

10. Method according to claim 1, **characterised in that** the action of heat during relaxation is effected preferably by means of high-temperature water vapour.

11. Method according to claim 1, **characterised in that** during relaxation the substantially circularly expanded knitted goods are influenced at least in their length.

12. Method according to claim 1 and 2, **characterised in that** the substantially circular expansion of the knitted goods is effected by a circular expander known per se arranged inside the relaxation and/or heat-setting chamber.

13. Method according to claim 1 and 2, **characterised in that** the length of the knitted goods in the heat-setting chamber is influenced by a respective rotatably driven roller arrangement provided downstream and upstream of the circular expander, the rotary drive of the roller arrangements being variable in speed independently of one another.

14. Device for implementing the method according to claim 1, **characterised by** a relaxation chamber (7) having an inlet opening (6) and an outlet opening (13),
a circular expander (9) arranged inside the relaxation chamber (7),
rotatably driven roller arrangements (5,15) having a variable-speed drive and disposed respectively upstream and downstream of the circular expander (9),
a heating device (12) connected with the relaxation chamber (7),
a heat-setting chamber (18) arranged separately from the relaxation chamber (7) and having an inlet opening (21) and an outlet opening (22),
a circular expander (19) arranged largely within the heat-setting chamber (18), rotatably driven roller arrangements (16, 35) having a variable-speed drive and disposed respectively upstream and downstream of the circular expander (19),
a heating device (24) for producing a high-temperature medium and a fan (28) for blowing the high-temperature medium into the heat-setting chamber (18), and
a cooling chamber (31) arranged after the outlet opening (22) of the heat-setting chamber (18), the circular expander (19) extending partly into the cooling chamber (31).

15. Device according to claim 14, **characterised in that** an intermediate chamber (14) is arranged between the outlet opening (13) of the relaxation chamber (7) and the inlet opening (21) of the heat-setting chamber (18).

16. Device according to claim 15, **characterised in that** a first rotatably driven roller arrangement (15) of the relaxation chamber (7) and a first rotatably driven roller arrangement (16) of the heat-setting chamber (18) are arranged inside the intermediate chamber (14).

17. Device according to claim 15, **characterised in that** the roller arrangement (15) of the relaxation chamber (7) and the roller arrangement (16) of the heat-setting chamber (18) are arranged inside the relaxation chamber (7).

18. Device according to claim 14, **characterised in that** the relaxation chamber (7) merges directly into the heat-setting chamber (18).

19. Device according to claim 14, **characterised in that** the heating device (24) comprises an electrically-heated, gas-heated or oil-heated heating system (25; 40).

## Revendications

1. Procédé pour le traitement de tricot tubulaire, qui est composé en partie de fibres naturelles et en partie de fibres élastomères, **caractérisé par** les étapes de procédé successives ci-dessous :
a) Relaxation du tricot en un état étendu en rond pour l'essentiel sous l'effet de la chaleur pour une première vitesse de transport (v₁), la température (T₁) de la chaleur active étant inférieure à la température de ramollissement (T₀) du matériau de fibres élastomères,
b) Fixation du tricot relaxé en largeur et en longueur par l'effet de la chaleur pour une deuxième vitesse de transport (v₂), la température (T₂) de la chaleur active provoquant au moins le ramollissement du matériau de fibres élastomères et
c) Refroidissement du tricot thermofixé en largeur et en longueur sous maintien au minimum de la deuxième vitesse de transport (v₂) à une température (T) inférieure à la température de ramollissement (T₀) du matériau de fibres élastomères.

2. Procédé selon la revendication 1, **caractérisé en ce que** la fixation du tricot par étirement simultané du tricot en diamètre et en longueur à l'intérieur d'une chambre de thermofixation au moyen d'un élargisseur rond et avec la deuxième vitesse de transport (v₂) résulte d'une disposition des rouleaux orientant et tirant le tricot hors de la chambre de thermofixation.

3. Procédé selon la revendication 1, **caractérisé en ce que** la température de relaxation (T₁) est comprise entre 80°C et 110°C.

4. Procédé selon la revendication 1, **caractérisé en ce que** la deuxième vitesse de transport (v₂) est supérieure à la première vitesse de transport (v₁).

5. Procédé selon la revendication 1, **caractérisé en ce que** la deuxième vitesse de transport (v₂) est inférieure à 18m/mn.

6. Procédé selon la revendication 1, **caractérisé en ce que** la température de thermofixation (T₃) pour une deuxième vitesse de transport (v₂) supérieure à 18m/mn est supérieure à 200°C.

7. Procédé selon la revendication 1, **caractérisé en ce que** la température (T₂) pour une deuxième vitesse de transport (v₂) inférieure à 18m/mn est inférieure à 200°C.

8. Procédé selon la revendication 1, **caractérisé en ce que** l'effet de la chaleur se produit par un milieu à haute température pour l'essentiel.

9. Procédé selon la revendication 1, **caractérisé en ce que** le refroidissement du tricot thermofixé se fait par un milieu à basse température.

10. Procédé selon la revendication 1, **caractérisé en ce que** l'effet de la chaleur lors de la relaxation se fait de préférence au moyen de vapeur d'eau à haute température.

11. Procédé selon la revendication 1, **caractérisé en ce que** le tricot élargi en rond pour l'essentiel est au moins influencé dans sa longueur au cours de la relaxation.

12. Procédé selon les revendications 1 et 2, **caractérisé en ce que** l'extension du tricot essentiellement ronde est réalisée par un élargisseur rond connu, disposé à l'intérieur de la chambre de relaxation et/ou de thermofixation.

13. Procédé selon les revendications 1 et 2, **caractérisé en ce que** la longueur du tricot dans la chambre de thermofixation est influencée par chacune des dispositions de rouleaux orientables disponibles en amont et en aval de l'élargisseur rond, les orientations des dispositions des rouleaux sont réglables dans leur vitesse indépendamment les unes des autres.

14. Dispositif pour la réalisation du procédé selon la revendication 1, **caractérisé par** une chambre de relaxation (7) avec un orifice d'entrée (6) et un orifice de sortie (13), un élargisseur rond (9) disposé à l'intérieur de la chambre de relaxation (7), disposition de rouleaux (5, 15) orientable, disposée en amont et en aval de l'élargisseur rond (9), avec un entraînement à régime réglable, un dispositif de chauffage (12) relié à la chambre de relaxation (7), une chambre de thermofixation (18) disponible, séparée de la chambre de relaxation (7) avec un orifice d'entrée (21) et un orifice de sortie (22), un élargisseur rond (19) disposé en majeure partie à l'intérieur de la chambre de thermofixation (18), chacune des dispositions de rouleaux (16, 35) orientable, disposée en amont et en aval de l'élargisseur rond (19), avec un entraînement à régime réglable, un dispositif de chauffage (24) pour générer un milieu à haute température et un ventilateur (28) pour aérer le milieu à haute température dans la chambre de thermofixation (18) et une chambre de refroidissement (31) disposée après l'orifice de sortie (22) de la chambre de thermofixation (18), l'élargisseur rond (19) entrant en partie dans la chambre de refroidissement (31).

15. Dispositif selon la revendication 14, **caractérisé en ce qu'**une chambre intermédiaire (14) est disposée entre l'orifice de sortie (13) de la chambre de relaxation (7) et l'orifice d'entrée (21) de la chambre de thermofixation (18).

16. Dispositif selon la revendication 15, **caractérisé en ce qu'**une première disposition (15) des rouleaux orientable de la chambre de' relaxation (7) et une première disposition (16) des rouleaux orientable de la chambre de thermofixation (18) est disposée à l'intérieur de la chambre intermédiaire (14).

17. Dispositif selon la revendication 15, **caractérisé en ce que** la disposition (15) des rouleaux de la chambre de relaxation (7) et la disposition (16) des rouleaux de la chambre de thermofixation (18) est disposée à l'intérieur de la chambre de relaxation (7).

18. Dispositif selon la revendication 14, **caractérisé en ce que** la chambre de relaxation (7) passe directement dans la chambre de thermofixation (18).

19. Dispositif selon la revendication 14, **caractérisé en ce que** le dispositif de chauffage (24) comprend un chauffage (25 ; 40) fonctionnant à l'électricité, au gaz ou au fuel.
